# FASCICULE DE BREVET EUROPEEN

(11) **EP 3 830 309 B1**
(45) Date de publication et mention de la délivrance du brevet: **22.05.2024**
(21) Numéro de dépôt: 19749620.1
(22) Date de dépôt: 25.07.2019
(51) Int. Cl.: C22C 9/00, C22C 47/14, C22C 49/14, B22F 1/054, B22F 3/105, B22F 3/16, B22F 5/12, B22F 9/02, B22F 9/18, B22F 9/24, C22C 1/04

(54) **MATÉRIAU COMPOSITE CUIVRE-ARGENT**
KUPFER-SILBER-VERBUNDSTOFF
COPPER-SILVER COMPOSITE MATERIAL

(30) Priorité: 27.07.2018 FR 1857040
(43) Date de publication de la demande: 09.06.2021
(73) Titulaire: Centre national de la recherche scientifique, 75016 Paris (FR); Université Paul Sabatier Toulouse III, 31062 Toulouse Cedex 9 (FR)
(72) Inventeur: LECOUTURIER, Florence, 31130 BALMA (FR); LAURENT, Christophe, 31450 MONTGISCARD (FR); MESGUICH, David, 31000 TOULOUSE (FR); LONJON, Antoine, 31000 TOULOUSE (FR); TARDIEU, Simon, 03300 CUSSET (FR); FERREIRA, Nelson, 31270 VILLENEUVE TOLOSANE (FR); CHEVALLIER, Geoffroy, 31320 AUZEVILLE-TOLOSANE (FR); ESTOURNES, Claude, 31370 RIEUMES (FR)
(74) Mandataire: Ipsilon
(86) Numéro de dépôt international: PCT/EP2019/069990
(87) Numéro de publication internationale: WO 2020/020986

(56) Documents cités:
- CN-A- 106 493 353
- US-A1- 2017 113 278

## Description

L'invention concerne un matériau composite massif comprenant du cuivre et une quantité volumique d'argent inférieure à 5% en volume, par rapport au volume total dudit matériau, un procédé de fabrication dudit matériau, et les utilisations dudit matériau dans diverses applications.

L'invention s'applique typiquement, mais non exclusivement, aux domaines de la microélectronique, du magnétoformage industriel, des conducteurs pour câbles électriques et/ou de télécommunications, et des conducteurs pour aimants pulsés. Plus particulièrement, l'invention concerne un matériau composite présentant à la fois de bonnes propriétés mécaniques, notamment en termes de résistance à la rupture, et de bonnes propriétés électriques, notamment de conductivité électrique.

Le cuivre pur présente une excellente conductivité électrique (100% IACS ou *International Annealed Copper Standard*), mais possède une faible résistance à la rupture, notamment de 200-400 MPa environ. Ainsi, il a été proposé des conducteurs en cuivre renforcés mécaniquement comprenant des grains de cuivre pur sous forme de nanocristaux ou nanograins, ou des grains formés d'un alliage de cuivre. Par exemple, Sakai et al. ont décrit [Acta Materialia, 1997, 45, 3, 1017-1023] un alliage de cuivre-argent comprenant 24% en masse d'argent, ayant une résistance à la rupture optimisée de 1,5 GPa environ. Toutefois, sa conductivité électrique est de 65% IACS environ. Cette conductivité ne permet pas d'utiliser l'alliage dans les aimants pulsés qui subiraient alors une augmentation drastique de la température, et/ou dans des câbles électriques haute tension. L'alliage est obtenu par un procédé comprenant la fusion d'un mélange comprenant du cuivre et de l'argent, la coulée du mélange dans le moule, puis des étapes de tréfilage à froid alternées avec des étapes de traitement thermique (notamment à 330-430°C). Le procédé est énergivore et/ou coûteux puisqu'il nécessite de nombreuses étapes de traitement thermique.

D'autres solutions ont été proposées, telle que la fabrication d'un matériau composite cuivre-argent. En particulier, CN 102723144 B décrit un matériau composite cuivre-argent comprenant 24% en masse d'argent, et ayant une résistance à la rupture acceptable de 970 MPa environ. Toutefois, là encore sa conductivité électrique reste très modérée (72% IACS environ). Le matériau composite est obtenu par un procédé comprenant une étape d'insertion d'un barreau d'argent dans un tube de cuivre, une étape de soudage par faisceau d'électrons sous vide, une étape de traitement thermique à 500-700°C, une étape d'extrusion, puis plusieurs étapes de tréfilage, de recuit, et de mise en forme pour former un monobrin composite. Plusieurs monobrins composites (e.g. 630 monobrins) sont formés avec le procédé précité, puis insérés dans un tube de cuivre pour répéter le procédé précité. Le procédé est très long, énergivore et/ou coûteux puisqu'il nécessite de nombreuses étapes de traitement thermique et de mise en forme.

Ainsi, les matériaux de l'art antérieur ont des propriétés mécaniques améliorées, au détriment de la conductivité électrique. En effet, les méthodes de l'art antérieur introduisent des défauts internes tels que des joints de grains, ou des défauts d'empilement, qui induisent une diminution de la conductivité électrique du matériau obtenu. Par ailleurs, les procédés sont souvent longs et/ou coûteux.

Ainsi, le but de la présente invention est de pallier tout ou partie des inconvénients de l'art antérieur et notamment de fournir un matériau composite à base de cuivre et d'argent, présentant des propriétés électriques améliorées, en particulier en termes de conductivité électrique, tout en garantissant de bonnes propriétés mécaniques, en particulier en termes de résistance à la rupture, ledit matériau pouvant présenter des performances adaptées pour une utilisation dans le domaine des câbles, notamment comme élément électriquement conducteur d'un câble d'énergie et/ou de télécommunications, dans le domaine des aimants pulsés, dans le domaine des installations de champs magnétiques intenses et/ou dans le domaine du magnétoformage industriel. Un autre but de l'invention est de fournir un procédé simple et économique de préparation d'un tel matériau.

L'invention a donc pour premier objet un matériau comprenant du cuivre et de l'argent, tel que défini dans la revendication 1.

Le matériau massif de l'invention se distingue notamment des matériaux non massifs décrits notamment dans les documents US2017/11327 ou CN106493353.

Le matériau de l'invention présente des propriétés électriques améliorées, en particulier en termes de conductivité électrique, tout en garantissant de bonnes propriétés mécaniques, en particulier en termes de résistance à la rupture. En particulier, il peut présenter une conductivité supérieure ou égale à 75% lACS environ, tout en garantissant une résistance à la rupture d'au moins 900 MPa environ.

Dans le matériau composite de l'invention, le cuivre et l'argent sont de préférence sous la forme de grains ayant au moins une de leurs dimensions de taille sub-micronique (i.e. inférieure à 1 µm).

Selon une forme de réalisation de l'invention, le cuivre (respectivement l'argent) est sous la forme de grains ayant au moins une de leurs dimensions inférieure ou égale à 700 nm environ, de préférence inférieure ou égale à 500 nm environ, de préférence encore allant de 50 à 400 nm environ, et de préférence encore allant de 100 à 300 nm environ.

De telles dimensions de grains permettent de garantir de bonnes propriétés électriques et de bonnes propriétés mécaniques.

En considérant plusieurs grains de cuivre (respectivement d'argent) selon l'invention, le terme « dimension » signifie la dimension moyenne en nombre de l'ensemble des grains d'une population donnée, cette dimension étant classiquement déterminée par des méthodes bien connues de l'homme du métier.

La dimension de la ou des grains selon l'invention peut être par exemple déterminée par microscopie, notamment par microscope électronique à balayage (MEB) ou par microscope électronique transmission (MET).

Le matériau de l'invention est un matériau composite. Dans l'invention l'expression « matériau composite » signifie un matériau comprenant au moins une phase pure de cuivre et au moins une phase pure d'argent. En d'autres termes, ledit matériau est un assemblage d'au moins des grains de cuivre et des grains d'argent, les grains de cuivre et les grains d'argent n'étant pas solubles mutuellement. Il convient de noter qu'un matériau composite cuivre-argent se différencie d'un alliage cuivre-argent dans lequel le cuivre est combiné à l'argent, par exemple par fusion ou par mécanofusion. En particulier, les alliages cuivre-argent sont constitués d'une structure eutectique à deux phases sous forme de solutions solides cuivre-argent, l'une riche en cuivre, et l'autre riche en argent. Le matériau composite de l'invention ne comprend pas de zone de solubilité mutuelle du cuivre et de l'argent. L'absence de zone de solubilité mutuelle du cuivre et de l'argent dans le matériau composite de l'invention peut notamment être démontrée par analyse dispersive en énergie (EDX) .

Le matériau de l'invention est massif. En d'autres termes, il est sous la forme d'une masse solide, ou il est différent d'un matériau sous la forme d'une poudre ou d'un matériau pulvérulent.

Le matériau de l'invention a de préférence une conductivité d'au moins 80% IACS environ, de préférence encore d'au moins 85% IACS environ, et de préférence encore d'au moins 90% IACS environ, notamment à 20°C.

Le matériau de l'invention a de préférence une résistivité électrique d'au plus 2,15 µΩ.cm environ, de préférence encore d'au plus 2,03 µΩ.cm environ, et de préférence encore d'au plus 1,91 µΩ.cm environ, notamment à 20°C.

Le matériau de l'invention a de préférence une résistivité électrique d'au plus 0,70 µΩ.cm environ, de préférence encore d'au plus 0,60 µΩ.cm environ, et de préférence encore d'au plus 0,50 µΩ.cm environ, notamment à -196°C.

La résistivité électrique est de préférence déterminée à l'aide d'un appareil vendu sous la dénomination commerciale Sourcemètre KEITHLEY2450, par la société TEKTRONIX.

Le matériau de l'invention a de préférence une résistance à la rupture d'au moins 900 MPa, de préférence d'au moins 1 GPa, de préférence d'au moins 1,05 GPa environ, de préférence encore d'au moins 1,1 GPa environ, et de préférence encore d'au moins 1,2 GPa environ, notamment à -196°C.

La résistance à la rupture est de préférence déterminée à l'aide d'un appareil vendu sous la dénomination commerciale INSTRON 1195, par la société INSTRON.

Le matériau de l'invention a de préférence une élongation à la rupture d'au moins 0,5% environ, notamment à température ambiante (i.e. 18-25°C).

L'élongation à la rupture est de préférence déterminée à l'aide d'un appareil vendu sous la dénomination commerciale extensomètre Epsilon 3442, par la société DOERLER Mesures.

Le matériau comprend de l'argent en proportion volumique inférieure à 5%, par rapport au volume total dudit matériau. La faible proportion d'argent dans ledit matériau permet de garantir un matériau homogène, dans lequel les grains d'argent sont uniformément dispersés au sein des grains de cuivre. En effet, à 5% en volume ou au-delà, la dispersion de l'argent dans le matériau est hétérogène (e.g. présence d'agrégats), induisant un affaiblissement de ses propriétés mécaniques.

Selon une forme de réalisation préférée de l'invention, le matériau comprend au plus 2% en volume environ d'argent, de manière préférentielle au plus 1,5% en volume environ d'argent, et de manière encore plus préférentielle au plus 1% en volume environ d'argent, par rapport au volume total dudit matériau.

Le matériau de l'invention comprend au moins 0,1% en volume d'argent, et de préférence au moins 0,5% en volume d'argent, par rapport au volume total dudit matériau.

Le matériau de l'invention peut comprendre au moins 98% en volume de cuivre environ, et de préférence au moins 99% en volume de cuivre, par rapport au volume total dudit matériau.

Le matériau de l'invention peut comprendre au plus 99,9% en volume de cuivre environ, et de préférence au plus 99,5% en volume de cuivre, par rapport au volume total dudit matériau.

Le matériau comprend au plus au plus 0,1% en volume environ d'impuretés inévitables, par rapport au volume total dudit matériau.

Les impuretés inévitables peuvent être choisies parmi les éléments Al, C, Fe, Ni, Pb, Si, Sn, Zn, Se, et un de leurs mélanges.

Dans un mode de réalisation particulier, le matériau comprend au plus 0,5% en volume environ, et de préférence au plus 0,1% en volume environ, d'autres impuretés choisies parmi O, S, P, Se, et un de leurs mélanges.

Selon une forme de réalisation de l'invention, le matériau comprend uniquement du cuivre, de l'argent, et éventuellement des impuretés inévitables et/ou autres impuretés telles que définies dans l'invention.

Selon l'invention, le matériau comprend essentiellement du cuivre et de l'argent. En d'autres termes, le cuivre et l'argent représentent au moins 99,9% en volume, et de préférence encore 100% en volume environ, par rapport au volume total dudit matériau.

Le cuivre et/ou l'argent sont sous la forme de grains ayant une forme filamentaire.

Le matériau de l'invention est de préférence anisotrope. En d'autres termes, il est composé de grains de cuivre (respectivement d'argent) allongés selon une direction préférentielle, également appelés grains de forme filamentaire.

Des grains de cuivre ayant une forme filamentaire sont des grains par exemple ayant :
- une longueur (L_{Cu}), s'étendant selon une direction principale d'allongement,
- deux dimensions (D_{Cu1}) et (D_{Cu2}), dites dimensions orthogonales, s'étendant selon deux directions transversales orthogonales entre elles et orthogonales à ladite direction principale d'allongement, lesdites dimensions orthogonales (D_{Cu1}, D_{Cu2}) étant inférieures à ladite longueur (L_{Cu}) et inférieures ou égales à 700 nm, de préférence inférieures ou égales à 500 nm environ, de préférence encore allant de 50 à 400 nm environ, et de préférence encore de 100 à 300 nm environ, et
- deux rapports (F_{Cu1}) et (F_{Cu2}), dits facteurs de forme, entre ladite longueur (L_{Cu}) et chacune des deux dimensions orthogonales (D_{Cu1}) et (D_{Cu2}), lesdits facteurs de forme (F_{Cu1}, F_{Cu2}) étant supérieurs à 50, de préférence supérieurs ou égaux à 75 environ, de préférence encore allant de 100 à 400 environ, et de préférence encore de 100 à 300 environ.

Selon un mode de réalisation particulier, les deux dimensions orthogonales (D_{Cu1}, D_{Cu2}) d'un grain ayant une forme filamentaire sont équivalentes ou proches. On parle alors de « bâtonnet » ou de « fil ».

Selon un autre mode de réalisation particulier, un grain ayant une forme filamentaire peut être un « ruban » dans lequel les deux dimensions orthogonales (D_{Cu1}, D_{Cu2}) du grain selon l'invention sont sa largeur (I_{cu}) (première dimension orthogonale) et son épaisseur (E_{Cu}) (deuxième dimension orthogonale), la largeur (I_{cu}) étant notamment bien plus grande que l'épaisseur (E_{Cu}).

La longueur (L_{Cu}) des grains de cuivre (respectivement d'argent) peut être de taille micrométrique (i.e. inférieure à 1 mm), de préférence inférieure ou égale à 500 µm environ, de préférence inférieure ou égale à 200 µm environ, de préférence encore allant de 1 à 150 µm environ, et de préférence encore allant de 10 à 70 µm environ.

Des grains d'argent ayant une forme filamentaire sont des grains par exemple ayant :
- une longueur (L_{Ag}), s'étendant selon une direction principale d'allongement,
- deux dimensions (D_{Ag1}) et (D_{Ag2}), dites dimensions orthogonales, s'étendant selon deux directions transversales orthogonales entre elles et orthogonales à ladite direction principale d'allongement, lesdites dimensions orthogonales (D_{Ag1}, D_{Ag2}) étant inférieures à ladite longueur (L_{Ag}) et inférieures ou égales à 700 nm, de préférence inférieures ou égales à 500 nm environ, de préférence encore allant de 50 à 400 nm environ, et de préférence encore de 100 à 300 nm environ, et
- deux rapports (F_{Ag1}) et (F_{Ag2}), dits facteurs de forme, entre ladite longueur (L_{Ag}) et chacune des deux dimensions orthogonales (D_{Ag1}) et (D_{Ag2}), lesdits facteurs de forme (F_{Ag1}, F_{Ag2}) étant supérieurs à 50, de préférence supérieurs ou égaux à 75 environ, de préférence encore allant de 100 à 400 environ, et de préférence encore de 100 à 300 environ.

Selon un mode de réalisation particulier, les deux dimensions orthogonales (D_{Ag1}, D_{Ag2}) d'un grain ayant une forme filamentaire sont équivalentes ou proches. On parle alors de « bâtonnet » ou de « fil ».

Selon un autre mode de réalisation particulier, un grain ayant une forme filamentaire peut être un « ruban » dans lequel les deux dimensions orthogonales (D_{Ag1}, D_{Ag2}) du grain selon l'invention sont sa largeur (I_{Ag}) (première dimension orthogonale) et son épaisseur (E_{Ag}) (deuxième dimension orthogonale), la largeur (I_{Ag}) étant notamment bien plus grande que l'épaisseur (E_{Ag}).

La longueur (L_{Ag}) des grains d'argent peut être de taille micrométrique (i.e. inférieure à 1 mm), de préférence inférieure ou égale à 500 µm environ, de préférence inférieure ou égale à 200 µm environ, de préférence encore allant de 1 à 150 µm environ, et de préférence encore allant de 10 à 70 µm environ.

Le matériau de l'invention a de préférence une densité relative d'au moins 99% environ, et de préférence d'au moins 99,5% environ.

Dans l'invention, la densité relative est déterminée par la méthode Archimède à 20°C, le corps de référence étant l'eau pure à 4°C.

Le matériau de l'invention peut être sous la forme d'un fil, notamment de diamètre allant de 0,1 à 4 mm environ, de préférence de 0,2 à 1 mm environ, et de préférence encore de 0,25 à 0,8 mm environ.

L'invention a pour deuxième objet un procédé de préparation d'un matériau composite massif conforme au premier objet de l'invention, caractérisé en ce qu'il comprend au moins les étapes suivantes :
i) une étape de dispersion de particules micrométriques de cuivre et de particules micrométriques ou sub-micrométriques d'argent, dans un milieu non-solvant,
ii) une étape de séchage pour former une poudre composite comprenant lesdites particules de cuivre et d'argent, ladite poudre comprenant une quantité inférieure à 5% en volume environ de particules d'argent, par rapport au volume total de ladite poudre,
iii) une étape de frittage flash à une température d'au plus 600°C environ, afin d'obtenir une masse solide composite, et
iv) au moins une étape de tréfilage à froid, afin de mettre en forme la masse solide composite de l'étape iii).

Ainsi le procédé de l'invention est simple et il permet en peu d'étapes d'obtenir un matériau composite conforme au premier objet de l'invention, présentant des propriétés électriques améliorées, en particulier en termes de conductivité électrique, tout en garantissant de bonnes propriétés mécaniques, en particulier en termes de résistance à la rupture. Par ailleurs, il évite des étapes de recuit et/ou de traitement thermique répétées telles d'effectuées dans les procédés de l'art antérieur, tout en évitant les phénomènes de diffusion et/ou de fusion du cuivre et de l'argent. Enfin, un tel procédé peut être aisément transposé à l'échelle industrielle.

### Étape i)

L'étape i) permet de former un mélange de cuivre et d'argent homogène, tout en évitant les phénomènes de diffusion de métaux.

L'étape i) peut être effectuée en dispersant une poudre de particules micrométriques de cuivre et une poudre de particules micrométriques ou sub-micrométriques d'argent dans ledit milieu non-solvant.

Le milieu non-solvant est un liquide qui ne solubilise pas les grains de cuivre et d'argent. Il permet notamment de former une suspension.

Le milieu non-solvant peut être choisi parmi les alcools, l'eau, les cétones telles que l'acétone, et un de leurs mélanges.

À titre d'exemples d'alcools, on peut citer l'éthanol.

En particulier, l'étape i) peut être effectuée selon les sous-étapes suivantes :
i-a) éventuellement disperser une poudre de particules micrométriques de cuivre dans un milieu non-solvant S₁,
i-b) disperser une poudre de particules micrométriques ou sub-micrométriques d'argent dans un milieu non-solvant S₂, et
i-c) mélanger la poudre de particules micrométriques de cuivre ou la dispersion de poudre de particules micrométriques de cuivre de la sous-étape i-a), avec la dispersion de poudre de particules micrométriques ou sub-micrométriques d'argent de la sous-étape i-b), notamment sous agitation.

Les milieux non-solvants S₁ et S₂ peuvent avoir la même définition que celle donnée ci-dessus pour le milieu non-solvant S.

De préférence, les milieux non-solvants S₁ et S₂ sont identiques.

Les milieux non-solvants S₁ et S₂ sont de préférence mutuellement solubles.

La sous-étape i-a) peut être effectuée sous agitation mécanique, magnétique ou en présence d'ultrasons.

La sous-étape i-b) peut être effectuée sous agitation mécanique ou magnétique, notamment afin d'éviter la dégradation des particules micrométriques ou sub-micrométriques d'argent.

La sous-étape i-c) peut être effectuée sous agitation mécanique, magnétique ou en présence d'ultrasons.

Les particules micrométriques de cuivre peuvent avoir au moins une de leurs dimensions allant de 0,5 à 20 µm environ, de préférence de 0,5 à 10 µm environ, de préférence de 0,5 à 4 µm environ, et de préférence encore de 0,5 à 1,5 µm environ.

Les particules micrométriques de cuivre sont de préférence des particules micrométriques sphériques.

Les particules d'argent peuvent avoir au moins une de leurs dimensions allant de 0,1 à 150 µm environ, et de préférence de 0,5 à 70 µm environ.

Les particules micrométriques ou sub-micrométriques d'argent peuvent être sphériques ou filiformes.

Les particules micrométriques ou sub-micrométriques sphériques d'argent peuvent avoir un diamètre allant de 0,5 à 20 µm environ, de préférence de 0,5 à 10 µm environ, de préférence de 0,5 à 4 µm environ, et de préférence encore de 0,5 à 1,5 µm environ.

Selon une forme de réalisation de l'invention, les particules micrométriques ou sub-micrométriques d'argent sont filiformes.

En particulier, elles présentent :
- une longueur (L'_{Ag}), s'étendant selon une direction principale d'allongement,
- deux dimensions (D'_{Ag1}) et (D'_{Ag2}), dites dimensions orthogonales, s'étendant selon deux directions transversales orthogonales entre elles et orthogonales à ladite direction principale d'allongement, lesdites dimensions orthogonales (D'_{Ag1}, D'_{Ag2}) étant inférieures à ladite longueur (L'_{Ag}) et inférieures ou égale à 700 nm, et de préférence inférieures ou égale à 500 nm, et
- deux rapports (F'_{Ag1}) et (F'_{Ag2}), dits facteurs de forme, entre ladite longueur (L'_{Ag}) et chacune des deux dimensions orthogonales (D'_{Ag1}) et (D'_{Ag2}), lesdits facteurs de forme (F'_{Ag1}, F'_{Ag2}) étant de préférence supérieurs à 50.

Selon une forme de réalisation préférée, les deux dimensions orthogonales (D'_{Ag1}, D'_{Ag2}) d'une particule filiforme sont équivalentes ou proches et représentent le diamètre (D'_{Ag}) de sa section droite transversale. On parle alors de « bâtonnet » ou de « fil ».

Selon une autre forme de réalisation préférée, une particule filiforme est un « ruban » dans lequel les deux dimensions orthogonales de la particule selon l'invention sont sa largeur (I'_{Ag}) (première dimension orthogonale) et son épaisseur (E'_{Ag}) (deuxième dimension orthogonale), la largeur (I'_{Ag}) étant notamment bien plus grande que l'épaisseur (E'_{Ag}).

De manière avantageuse, les particules micrométriques ou sub-micrométriques filiformes d'argent selon l'invention sont caractérisées par l'une au moins des caractéristiques suivantes :
- les deux dimensions orthogonales (D'_{Ag1}, D'_{Ag2}) des particules filiformes vont de 50 nm à 400 nm environ, et de préférence de 100 nm à 300 nm environ ;
- la longueur (L'_{Ag}) va de 1 µm à 150 µm environ, et de préférence de 10 µm à 70 µm environ ;
- les facteurs de forme (F'_{Ag1}, F'_{Ag2}) sont supérieurs ou égaux à 75 environ, de préférence vont de 100 à 400 environ, de préférence encore de 100 à 300 environ, et de préférence encore sont de l'ordre de 200.

### Étape ii)

L'étape ii) permet d'évaporer les milieux non-solvants.

Elle peut être effectuée à l'aide d'un évaporateur rotatif, notamment sous vide.

La température de séchage va de préférence de 70 à 100°C environ, et est de préférence encore de l'ordre de 80°C.

Selon une forme de réalisation préférée de l'invention, la poudre composite comprend au plus 2% en volume environ de particules d'argent, de manière préférentielle au plus 1,5% en volume environ de particules d'argent, et de manière encore plus préférentielle au plus 1% en volume environ de particules d'argent, par rapport au volume total de ladite poudre.

### Étape ii')

Le procédé peut comprendre en outre une étape ii') de réduction de la poudre composite séchée de l'étape ii), en présence de dihydrogène. Cette étape ii') peut permettre d'éliminer la couche d'oxyde de cuivre qui peut se former à la surface des particules de cuivre.

L'étape ii') peut être réalisée à une température T₁ de 100 à 300°C environ, de préférence de 110 à 240°C environ, et de préférence encore de 120 à 160°C environ.

L'étape ii') peut être réalisée en chauffant la poudre de la température ambiante à la température T₁ telle que définie dans l'invention, à une vitesse allant de 1°C/min à 5°C/min environ, et de préférence encore allant de 2°C/min à 3°C/min environ.

### Étape iii)

Dans la présente invention, l'expression « frittage flash » signifie frittage sous pression uniaxiale basé sur l'utilisation d'un courant électrique. Le frittage flash est également bien connu sous l'anglicisme « *Spark Plasma Sintering »* ou SPS.

L'étape iii) permet de consolider la poudre obtenue à l'étape précédente ii) ou ii'), tout en évitant les phénomènes de diffusion et/ou de fusion du cuivre et/ou de l'argent.

Cette étape iii) est de préférence réalisée à une température T₂ d'au plus 550°C environ, de manière préférentielle allant de 375 à 525°C environ, et de manière encore plus préférentielle allant de 390 à 450°C environ. Ces températures permettent d'obtenir une masse solide composite ayant une porosité résiduelle suffisante pour pouvoir être tréfilée à froid dans les étapes ultérieures (e.g. sans cassures et/ou fissures et/ou ruptures).

Selon une forme de réalisation préférée de l'invention, le frittage est effectué en chauffant la poudre :
- de la température ambiante à 350°C à une vitesse allant de 20 °C/min à 30°C/min environ, et
- de 350°C à la température T₂ à une vitesse allant de 40 °C/min à 60°C/min environ.

Le frittage est de préférence réalisé sous vide primaire ou secondaire, ou sous atmosphère d'argon ou d'azote.

La pression exercée sur la poudre composite issue de l'étape ii) ou ii') va de préférence de 20 à 100 MPa, et encore plus préférentiellement de 25 à 35 MPa.

La durée du frittage varie en fonction de la température. Cette durée va généralement de 20 à 30 minutes environ.

Selon une forme de réalisation particulièrement préférée de l'invention, le frittage est réalisé sous vide secondaire, à une pression de 25 à 50 MPa environ, à une température maximale de 400 à 500°C, maintenue pendant une durée de 3 à 10 minutes. La durée totale du traitement thermique est, dans ce cas, inférieure à 1h30.

L'intensité du courant pulsé peut aller de 10 à 250 A environ. La durée de chaque impulsion de courant est de l'ordre de quelques millisecondes. Cette durée va de préférence de 2 à 4 ms environ.

En particulier, la masse solide composite obtenue à l'issue de l'étape iii) présente une densité relative allant de 85 à 97% environ, de préférence de 90 à 95% environ, et de préférence encore de 92 à 96% environ. En effet, ces gammes de densité sont adaptées pour pouvoir mettre en oeuvre l'étape suivante de tréfilage, en évitant la formation de fissures et/ou fractures.

À l'issue de l'étape iii) le matériau composite peut être sous la forme d'un cylindre ou d'un barreau, notamment présentant une hauteur ou longueur supérieure à son diamètre. Cela peut ainsi permettre de favoriser la mise en oeuvre de l'étape iv).

Selon un mode de réalisation particulier, le cylindre ou barreau a un diamètre allant de 5 à 80 mm environ, et de préférence de 5 à 40 mm environ.

L'étape iii) permet de conserver la taille micrométrique des particules de cuivre et la taille micrométrique ou sub-micrométrique des particules d'argent, et ainsi d'éviter la croissance des grains métalliques.

La masse composite solide obtenue à l'étape iii) est de préférence isotrope. En d'autres termes, elle ne présente pas d'orientation préférentielle des grains de cuivre (respectivement d'argent), par rapport à sa propre forme géométrique macroscopique.

### Étape iv)

La ou les étapes de tréfilage à froid iv) sont de préférence réalisées à une température d'au plus 40°C environ, de préférence d'au plus 35°C environ, de façon particulièrement préférée allant de -196°C à 30°C environ, et de façon plus particulièrement préférée à température ambiante.

La température ambiante correspond à une température allant de 18 à 25°C environ.

Le procédé peut comprendre plusieurs étapes iv), notamment de 20 à 80 environ étapes iv), et en particulier une quarantaine d'étapes iv).

Dans un mode de réalisation préféré, la ou les étapes de tréfilage iv) permettent d'obtenir un matériau composite sous la forme d'un fil, notamment de diamètre allant de 0,1 à 4 mm environ, de préférence de 0,2 à 1 mm environ, et de préférence encore de 0,25 à 0,8 mm environ.

Dans un mode de réalisation préféré, la ou les étapes de tréfilage iv) permettent d'obtenir un matériau composite sous la forme d'un fil de longueur allant de 0,1 à 1000 m environ, et de préférence de 0,2 à 50 m environ.

Lors de l'étape iv), les phénomènes de rupture et/ou de fissures et/ou de cassures sont fortement réduits, voire évités.

Le procédé peut comprendre en outre entre les étapes iii) et iv) une étape de refroidissement de la masse composite solide, notamment à une vitesse de refroidissement allant de 4°C/min à 7°C/min environ.

Le procédé conforme au deuxième objet conduit à un matériau conforme au premier objet.

L'invention porte également sur un matériau composite massif tel que défini dans le premier objet de l'invention, susceptible d'être obtenu selon un procédé tel que défini dans le deuxième objet de l'invention.

L'invention a pour troisième objet l'utilisation d'un matériau composite massif conforme au premier objet de l'invention ou obtenu selon un procédé conforme au deuxième objet de l'invention, comme conducteur électrique, notamment pour câbles électriques et/ou de télécommunications, comme conducteur pour aimants à champs continus ou pulsés, dans le domaine des installations de champs intenses, ou dans le domaine du magnétoformage industriel.

Un tel matériau composite massif présente un bon compromis entre conduction électrique et résistance à la rupture pour pouvoir être utilisé dans des câbles haute tension ou des lignes aériennes de transport de l'électricité, notamment comme conducteur électrique, ou dans des moteurs, des alternateurs, des transformateurs, ou des connecteurs.

En outre, ses bonnes propriétés électriques et mécaniques permettent de diminuer son diamètre, et ainsi la masse d'un fil conducteur constitué dudit matériau composite massif, en améliorant ou en conservant ses performances. Cela permet d'envisager son utilisation dans les domaines de l'Aéronautique, de l'Espace et de la Défense ; notamment dans les drones, avions, missiles, lanceurs, satellites, sondes, ou vaisseaux spatiaux ; ou dans les transports terrestres, notamment dans les caténaires ferroviaires.

Le matériau composite massif conforme au premier objet de l'invention peut également être utilisé dans les installations de champs magnétiques intenses, notamment de champs magnétiques pulsés non-destructifs supérieurs à 100 Teslas. En particulier, la faible résistivité électrique de ce matériau peut induire à puissance constante, une augmentation de la durée de l'impulsion du champ magnétique pulsé et une diminution de la puissance électrique nécessaire à l'alimentation des aimants continus.

Enfin, il peut permettre d'augmenter la durée de vie des outils de magnétoformage tels que les aimants pulsés *via* l'intégration de fils en matériau composite massif conforme au premier objet de l'invention. En effet, les fils conducteurs dans ce domaine sont généralement mécaniquement sollicités largement au-delà de leur limite élastique.

Ainsi, des fils en matériau composite massif conforme au premier objet de l'invention peuvent être intégrés dans des prototypes d'aimants de magnétoformage.

Des fils en matériau composite massif conforme au premier objet de l'invention peuvent permettre le bobinage d'aimants industriels pour le magnétoformage.

### EXEMPLES

Les matières premières utilisées dans les exemples, sont listées ci-après :
- poudre de cuivre, 0,5-1,5 µm, Alfa-Aesar,
- AgNO₃, Aldrich
- éthylène glycol, Aldrich,
- polyvinylpyrrolidinone PVP, 55000 g/mol, Aldrich.

Sauf indications contraires, toutes ces matières premières ont été utilisées telles que reçues des fabricants.

### EXEMPLE 1

### Préparation d'un matériau composite conforme à l'invention

Des nanofils d'argent ont été préparés selon un procédé de croissance en solution à partir de nitrate d'argent (AgNO₃), de PVP, et d'éthylène glycol, tel que décrit par Sun Y.G. et al., « Crystalline silver nanowires by soft solution processing »,. Nano Letters, 2002. 2(2): p. 165-168, avec un ratio PVP/AgNO₃ de 1,53. Les nanofils d'argent obtenus présentent une longueur allant de 30 à 60 µm environ, et un diamètre allant de 200 à 300 nm environ.

Une suspension comprenant 0,178 g de nanofils d'argent et de 9 ml d'éthanol a été préparée.

La suspension de nanofils d'argent a été mélangée avec 15 g de poudre de cuivre, puis le mélange résultant a été homogénéisé sous ultrasons, puis évaporé à l'aide d'un évaporateur rotatif à 80°C. Une poudre composite PC₁ comprenant 1% en volume d'argent, par rapport au volume total de la poudre a ainsi été obtenue.

La poudre composite a été réduite en présence de dihydrogène pendant 1 h à 160°C afin de réduire l'oxyde de cuivre formé en surface des particules de cuivre.

La poudre résultante a ensuite été frittée par SPS à l'aide d'un appareil vendu sous la dénomination commerciale Dr Sinter 2080^{®}, par la société Syntex Inc.

Pour ce faire, la poudre composite a été placée dans une filière/matrice en alliage de carbure de tungstène et de cobalt (WC/Co) de 8 mm de diamètre interne dont l'intérieur a été protégé par un film de graphite. La matrice a ensuite été fermée par des pistons symétriques puis introduite dans la chambre de la machine SPS. Le frittage a été effectué sous vide (pression résiduelle de la chambre < 10 Pa) en mettant en oeuvre des courants continus pulsés définis sur 14 périodes de 3,2 ms, dont 12 périodes de pulses et 2 périodes de non pulses. La température a été contrôlée à l'aide d'un thermocouple introduit dans un orifice (5 mm de profondeur) percé sur la surface externe de la filière. Une température de 500°C a été atteinte en 2 étapes : une rampe de 25°C.min⁻¹ pendant 13 minutes pour aller de la température ambiante à 350°C, puis une rampe de 50°C.min⁻¹ pendant 3 minutes pour aller de 350°C à 500°C. Cette température a alors été maintenue pendant 5 minutes. Ces rampes de température ont été obtenues par application de courants continus pulsés définis sur 14 périodes de 3,2 ms, dont 12 périodes de pulses et 2 périodes de non pulses. Une pression de 25 MPa a été atteinte en 1 minute et maintenue pendant le reste du frittage. La filière a alors été refroidie au sein de la chambre du SPS. La masse solide composite MSC₁ obtenue est sous la forme d'un cylindre de 8 mm de diamètre et de 33 mm de longueur.

La masse solide composite obtenue a ensuite été tréfilée à température ambiante à l'aide d'une filière en carbure de tungstène. Après 40 passages, un matériau composite sous la forme d'un fil **FC₁** de 0,29 mm de diamètre et de 25 m de longueur a été obtenu. Aucune rupture des fils n'a été observée.

Les poudres composites et les fils composites ont été analysés par microscopie électronique à balayage (MEB) mettant en oeuvre un canon à effet de champ, vendu sous la dénomination commerciale JEOL JSM 6700F par la société JEOL, et opérant à 200 kV.

La densité des masses solides composites et des fils composites a été déterminée par la méthode d'Archimède.

La résistivité électrique des fils composites a été déterminée à 77K (azote liquide) en utilisant la méthode des quatre pointes, avec un courant maximal de 100 mA afin d'éviter l'échauffement des fils.

La résistance à la rupture a été mesurée à l'aide d'un appareil vendu sous la dénomination commerciale INSTRON 1195 par la société INSTRON, à 77K (azote liquide) et à 293K sur des fils composites de 170 mm de longueur. Les tensions rencontrées spécifiques ont été mesurées avec un capteur de force (1000 N ou 250 N ; 1,6 X 10⁻⁵ m.s⁻¹).

À titre comparatif, un procédé identique (conditions opératoires identiques) à celui tel que décrit ci-dessus a été utilisé, en remplaçant la proportion volumique d'argent qui était de 1% en volume environ, par une quantité volumique de 10% en volume environ. Une poudre composite **PC_{A}** comprenant 10% en volume d'argent, par rapport au volume total de la poudre a ainsi été obtenue à l'issue de l'étape i). La poudre composite **PC_{A}** ne fait pas partie de l'invention. Une masse solide composite **MSC_{A}** et un fil composite **FC_{A}** ne faisant pas partie de l'invention, ont également été obtenus.

La densité des masses solides composites **MSC₁** et **MSC_{A}** est de 94% environ (± 2%).

La figure 1 est une image MEB de la poudre composite **PC₁** conforme à l'invention (cf. figure 1a : échelle 10 µm, et figure 1b : échelle 2 µm), et de la composite **PC_{A}** non conforme à l'invention (cf. figure 1c : échelle 10 µm, et figure 1d : échelle 2 µm). La figure 1 montre la dispersion uniforme des nanofils d'argent au sein de la poudre de cuivre, induisant une poudre homogène. *A contrario,* l'utilisation d'une quantité volumique d'argent de 10% en volume environ ne permet pas d'obtenir une poudre homogène.

La figure 2 montre la résistivité (en pQ.cm) à 77K d'un matériau composite sous la forme d'un fil **FC₁** conforme à l'invention (courbe avec les triangles pleins) et d'un matériau composite sous la forme d'un fil **FC_{A}** non conforme à l'invention (courbe avec les ronds pleins), en fonction de leur diamètre respectif (en mm).

La figure 3 montre la résistance à la rupture (en MPa) à 77K d'un matériau composite sous la forme d'un fil **FC₁** conforme à l'invention (courbe avec les triangles pleins) et d'un matériau composite sous la forme d'un fil **FC_{A}** non conforme à l'invention (courbe avec les ronds pleins), en fonction de leur diamètre respectif (en mm).

La résistance à la rupture à 77K d'un fil composite conforme à l'invention est deux fois supérieure à celle d'un fil en cuivre pur à diamètres équivalents, tout en garantissant une faible résistivité électrique (0,38-0,50 pQ.cm). Ces valeurs de résistivité électrique sont en particulier plus faibles que celles obtenus pour des alliages ou composites de l'art antérieur présentant une résistance à la rupture similaire, mais comprenant 20 fois plus d'argent.

## Revendications

1. Matériau comprenant du cuivre et de l'argent, **caractérisé en ce qu'**il est un matériau composite massif contenant des grains de cuivre et des grains d'argent qui ne sont pas solubles mutuellement et **en ce qu'**il comprend une quantité volumique d'argent d'au moins 0.1% en volume et inférieure à 5% en volume, par rapport au volume total dudit matériau, le cuivre et l'argent représentant au moins 99,9% en volume, par rapport au volume total dudit matériau, et où l'argent et le cuivre sont sous la forme de grains ayant une forme filamentaire.

2. Matériau selon la revendication 1, **caractérisé en ce que** le cuivre et l'argent sont sous la forme de grains ayant au moins une de leurs dimensions inférieure ou égale à 500 nm.

3. Matériau selon la revendication 1 ou 2, **caractérisé en ce qu'**il a une conductivité d'au moins 80% IACS.

4. Matériau selon l'une quelconque des revendications précédentes, **caractérisé en ce qu'**il a une résistance à la rupture d'au moins 1 GPa.

5. Matériau selon l'une quelconque des revendications précédentes, **caractérisé en ce qu'**il comprend au plus 1,5% en volume d'argent, par rapport au volume total dudit matériau.

6. Matériau selon l'une quelconque des revendications précédentes, **caractérisé en ce que** les grains de cuivre ont :
- une longueur (L_{Cu}), s'étendant selon une direction principale d'allongement,
- deux dimensions (D_{Cu1}) et (D_{Cu2}), dites dimensions orthogonales, s'étendant selon deux directions transversales orthogonales entre elles et orthogonales à ladite direction principale d'allongement, lesdites dimensions orthogonales (D_{Cu1}, D_{Cu2}) étant inférieures à ladite longueur (L_{Cu}) et allant de 50 à 400 nm, et
- deux rapports (F_{Cu1}) et (F_{Cu2}), dits facteurs de forme, entre ladite longueur (L_{Cu}) et chacune des deux dimensions orthogonales (D_{Cu1}) et (D_{Cu2}), lesdits facteurs de forme (F_{Cu1}, F_{Cu2}) étant supérieurs ou égaux à 75, et
les grains d'argent ont :
- une longueur (L_{Ag}), s'étendant selon une direction principale d'allongement,
- deux dimensions (D_{Ag1}) et (D_{Ag2}), dites dimensions orthogonales, s'étendant selon deux directions transversales orthogonales entre elles et orthogonales à ladite direction principale d'allongement, lesdites dimensions orthogonales (D_{Ag1}, D_{Ag2}) étant inférieures à ladite longueur (L_{Ag}) et allant de 50 à 400 nm, et
- deux rapports (F_{Ag1}) et (F_{Ag2}), dits facteurs de forme, entre ladite longueur (L_{Ag}) et chacune des deux dimensions orthogonales (D_{Ag1}) et (D_{Ag2}), lesdits facteurs de forme (F_{Ag1}, F_{Ag2}) étant supérieurs ou égaux à 75.

7. Procédé de préparation d'un matériau composite massif tel que défini à l'une quelconque des revendications 1 à 6, **caractérisé en ce qu'**il comprend au moins les étapes suivantes :
i) une étape de dispersion de particules micrométriques de cuivre et de particules micrométriques ou sub-micrométriques d'argent, dans un milieu non-solvant,
ii) une étape de séchage pour former une poudre composite comprenant lesdites particules de cuivre et d'argent, ladite poudre comprenant une quantité inférieure à 5% en volume de particules d'argent, par rapport au volume total de ladite poudre,
iii) une étape de frittage flash à une température d'au plus 600°C, afin d'obtenir une masse solide composite, et
iv) au moins une étape de tréfilage à froid, afin de mettre en forme la masse solide composite de l'étape iii).

8. Procédé selon la revendication 7, **caractérisé en ce que** le milieu non-solvant de l'étape i) est choisi parmi les alcools, l'eau, les cétones, et un de leurs mélanges.

9. Procédé selon la revendication 7 ou 8, **caractérisé en ce que** les particules micrométriques de cuivre ont au moins une de leurs dimensions allant de 0,5 à 20 µm.

10. Procédé selon l'une quelconque des revendications 7 à 9, **caractérisé en ce que** les particules micrométriques ou sub-micrométriques d'argent sont des particules filiformes présentant :
- une longueur (L'_{Ag}), s'étendant selon une direction principale d'allongement,
- deux dimensions (D'_{Ag1}) et (D'_{Ag2}), dites dimensions orthogonales, s'étendant selon deux directions transversales orthogonales entre elles et orthogonales à ladite direction principale d'allongement, lesdites dimensions orthogonales (D'_{Ag1}, D'_{Ag2}) étant inférieures à ladite longueur (L'_{Ag}), et
- deux rapports (F'_{Ag1}) et (F'_{Ag2}), dits facteurs de forme, entre ladite longueur (L'_{Ag1}) et chacune des deux dimensions orthogonales (D'_{Ag1}) et (D'_{Ag2}), et
étant **caractérisées par** l'une au moins des caractéristiques suivantes :
- les deux dimensions orthogonales (D'_{Ag1}, D'_{Ag2}) des particules filiformes vont de 50 nm à 400 nm ;
- la longueur (L'_{Ag}) va de 1 µm à 150 µm ;
- les facteurs de forme (F'_{Ag1}, F'_{Ag2}) sont supérieurs ou égaux à 75.

11. Procédé selon l'une quelconque des revendications 7 à 10, **caractérisé en ce que** l'étape iii) est réalisée à une température allant de 375 à 525°C.

12. Procédé selon l'une quelconque des revendications 7 à 10, **caractérisé en ce que** la masse solide composite obtenue à l'issue de l'étape iii) présente une densité relative allant de 85 à 97%.

13. Procédé selon l'une quelconque des revendications 8 à 13, **caractérisé en ce qu'**il comprend en outre une étape ii') de réduction de la poudre composite séchée de l'étape ii), en présence de dihydrogène.

14. Utilisation d'un matériau composite massif tel que défini à l'une quelconque des revendications 1 à 6, comme conducteur électrique, comme conducteur pour aimants à champs continus ou pulsés, dans le domaine des installations de champs intenses, ou dans le domaine du magnétoformage industriel.

## Patentansprüche

1. Material, umfassend Kupfer und Silber, **dadurch gekennzeichnet, dass** es ein massiver Verbundstoff ist, enthaltend Kupferkörner und Silberkörner, die nicht gegenseitig löslich sind, und dadurch, dass es eine Volumenmenge Silber von mindestens 0,1 Volumenprozent und weniger als 5 Volumenprozent mit Bezug auf das Gesamtvolumen des Materials umfasst, wobei das Kupfer und das Silber mindestens 99,9 Volumenprozent mit Bezug auf das Gesamtvolumen des Materials darstellen, und wobei das Silber und das Kupfer die Form von Körnern mit einer Fadenform aufweisen.

2. Material nach Anspruch 1, **dadurch gekennzeichnet, dass** das Kupfer und das Silber die Form von Körnern aufweisen, wobei mindestens eine ihrer Abmessungen kleiner als oder gleich wie 500 nm ist.

3. Material nach Anspruch 1 oder 2, **dadurch gekennzeichnet, dass** es eine Leitfähigkeit von mindestens 80 % IACS aufweist.

4. Material nach einem der vorhergehenden Ansprüche, **dadurch gekennzeichnet, dass** es eine Bruchfestigkeit von mindestens 1 GPa aufweist.

5. Material nach einem der vorhergehenden Ansprüche, **dadurch gekennzeichnet, dass** es höchstens 1,5 Volumenprozent Silber mit Bezug auf das Gesamtvolumen des Materials umfasst.

6. Material nach einem der vorhergehenden Ansprüche, **dadurch gekennzeichnet, dass** die Kupferkerne Folgendes aufweisen:
- eine Länge (L_{Cu}), die sich gemäß einer Hauptdehnungsrichtung erstreckt,
- zwei Abmessungen (D_{Cu1}) und (D_{Cu2}),bezeichnet als orthogonale Abmessungen, die sich gemäß zwei Querrichtungen orthogonal zueinander und orthogonal zu der Hauptdehnungsrichtung erstrecken, wobei die orthogonalen Richtungen (D_{Cu1}) und (D_{Cu2}) kleiner als die Länge (L_{Cu}) sind und von 50 bis 400 nm reichen, und
- zwei Beziehungen (F_{Cu1}) und (F_{Cu2}), bezeichnet als Formfaktoren, zwischen der Länge (L_{Cu}), und jeder der zwei orthogonalen Abmessungen (D_{Cu1}) und (D_{Cu2}),wobei die Formfaktoren (F_{Cu1}) und (F_{Cu2}) grösser als oder gleich wie 75 sind, und die Silberkörner Folgendes aufweisen:
- eine Länge , die sich gemäß einer Hauptdehnungsrichtung erstreckt,
- zwei Abmessungen (D_{Ag1}) und (D_{Ag2}), bezeichnet als orthogonale Abmessungen, die sich gemäß zwei Querrichtungen orthogonal zueinander und orthogonal zu der Hauptdehnungsrichtung erstrecken, wobei die orthogonalen Abmessungen (D_{Ag1}) und (D_{Ag2}) kleiner als die Länge (L_{Ag}) sind und von 50 bis 400 nm reichen, und
- zwei Beziehungen (F_{Ag1}) und (F_{Ag2}), bezeichnet als Formfaktoren, zwischen der Länge (L_{Ag}) und jeder der zwei orthogonalen Abmessungen (D_{Ag1}) und (D_{Ag2}), wobei die Formfaktoren (F_{A91}, F_{Ag2}) grösser als oder gleich wie 75 sind.

7. Verfahren zur Herstellung eines massiven Verbundstoffs wie in einem der Ansprüche 1 bis 6 definiert, **dadurch gekennzeichnet, dass** es mindestens die folgenden Schritte umfasst:
i) einen Schritt des Dispergierens von mikrometrischen Kupferpartikeln und mikrometrischen oder submikrometrischen Silberpartikeln in einem Nicht-Lösemittel-Medium,
ii) einen Schritt des Trocknens, um ein Verbundpulver zu bilden, das die Kupfer- und Silberpartikel umfasst, wobei das Pulver eine Menge von weniger als 5 Volumenprozent Silberpartikel mit Bezug auf das Gesamtvolumen des Pulvers umfasst,
iii) einen Schritt des Spark-Plasma-Sintering bei einer Temperatur von höchstens 600 °C, um eine feste Verbundmasse zu erhalten, und
iv) mindestens einen Schritt des Kaltziehens,
um die feste Verbundmasse von Schritt iii) in Form zu bringen.

8. Verfahren nach Anspruch 7, **dadurch gekennzeichnet, dass** das Nicht-Lösemittel-Medium von Schritt i) ausgewählt ist aus den Alkoholen, dem Wasser, den Ketonen und einer ihrer Mischungen.

9. Verfahren nach Anspruch 7 oder 8, **dadurch gekennzeichnet, dass** die mikrometrischen Kupferpartikel mindestens eine Abmessung aufweisen, die von 0,5 bis 20 µm reicht.

10. Verfahren nach einem der Ansprüche 7 bis 9, **dadurch gekennzeichnet, dass** die mikrometrischen oder submikrometrischen Silberpartikel fadenförmige Partikel sind, die Folgendes aufweisen:
- eine Länge (L'_{Ag}), die sich gemäß einer Hauptdehnungsrichtung erstreckt,
- zwei Abmessungen (D'_{Ag1}) und (D'_{Ag2}), bezeichnet als orthogonale Abmessungen, die sich gemäß zwei Querrichtungen orthogonal zueinander und orthogonal zu der Hauptdehnungsrichtung erstrecken, wobei die orthogonalen Abmessungen (D'_{Ag1}) und (D'_{Ag2}) kleiner als die Länge (L'_{Ag}) sind, und
- zwei Beziehungen (F'_{Ag1}) und (F'_{Ag2}), bezeichnet als Formfaktoren, zwischen der Länge (L_{Ag1}) und jeder der zwei orthogonalen Abmessungen (D'_{Ag1}) und (D'_{Ag2}), und **gekennzeichnet durch** mindestens eine der folgenden Eigenschaften:
- die zwei orthogonalen Abmessungen (D'_{Ag1}, D'_{Ag2}) der fadenförmigen Partikel reichen von 50 nm bis 400 nm;
- die Länge (L'_{Ag}) reicht von 1 µm bis 150 µm;
- die Formfaktoren (F'_{Ag1}, F'_{Ag2}) sind grösser als oder gleich wie 75.

11. Verfahren nach einem der Ansprüche 7 bis 10, **dadurch gekennzeichnet, dass** Schritt iii) bei einer Temperatur durchgeführt wird, die von 375 bis 525 °C reicht.

12. Verfahren nach einem der Ansprüche 7 bis 10, **dadurch gekennzeichnet, dass** die feste Verbundmasse, erhalten am Ende von Schritt iii), eine relative Dichte aufweist, die von 85 bis 97 % reicht.

13. Verfahren nach einem der Ansprüche 8 bis 13, **dadurch gekennzeichnet, dass** es außerdem einen Schritt ii') des Reduzierens des getrockneten Verbundpulvers von Schritt ii) in Anwesenheit von Dihydrogen umfasst.

14. Verwendung eines massiven Verbundstoffs wie in einem der Ansprüche 1 bis 6 definiert, als elektrischen Leiter, als Leiter für Magnete mit kontinuierlichem oder gepulstem Feld auf dem Gebiet der Installationen mit starken Feldern oder auf dem Gebiet der industriellen Magnetumformung.

## Claims

1. A material comprising copper and silver, **characterized in that** it is a solid composite material containing grains of copper and grains of silver which are not mutually soluble, and **in that** it comprises a volume amount of silver of at least 0.1 % by volume and less than 5 % by volume relative to the total volume of said material, the copper and silver representing at least 99.9 % by volume relative to the total volume of said material, and wherein the silver and copper are in the form of grains of filament shape.

2. The material according to claim 1, **characterized in that** the copper and silver are in the form of grains at least one dimension thereof being less than or equal to 500 nm.

3. The material according to claim 1 or 2, **characterized in that** it has conductivity of at least 80 % IACS.

4. The material according to any of the preceding claims, **characterized in that** it has a tensile strength of at least 1 GPa.

5. The material according to any of the preceding claims, **characterized in that** it comprises at most 1.5 % by volume of silver relative to the total volume of said material.

6. The material according to any of the preceding claims, **characterized in that** the copper grains have:
- a length (L_{Cu}) extending in a main direction of elongation,
- two dimensions (D_{Cu1}) and (D_{Cu2}) called orthogonal dimensions extending in two transverse directions orthogonal to each other and orthogonal to said main direction of elongation, said orthogonal dimensions (D_{Cu1}, D_{Cu2}) being less than said length (L_{Cu}) and ranging from 50 to 400 nm, and
- two ratios (F_{Cu1}) and (F_{Cu2}) called form factors between said length (L_{Cu}) and each of the two orthogonal dimensions (D_{Cu1}) and (D_{Cu2}),said form factors (F_{Cu1}, F_{Cu2}) being greater than or equal to 75, and
the silver grains have:
- a length (L_{Ag}) extending in a main direction of elongation,
- two dimensions (D_{Ag1}) and (D_{Ag2}) called orthogonal dimensions extending in two transverse directions orthogonal to each other and orthogonal to said main direction of elongation, said orthogonal dimensions (D_{Ag1}, D_{Ag2}) being less than said length (L_{Ag}) and ranging from 50 to 400 nm, and
- two ratios (F_{Ag1}) and (F_{Ag2}) called form factors between said length (L_{Ag}) and each of the two orthogonal dimensions (D_{Ag1}) and (D_{Ag2}), said form factors (F_{Ag1}, F_{Ag2}) being greater than or equal to 75.

7. A method for preparing a solid composite material such as defined in any of claims 1 to 6, **characterized in that** it comprises at least the following steps:
i) a step to disperse micrometric particles of copper and micrometric or sub-micrometric particles of silver, in a non-solvent medium,
ii) a drying step to form a composite powder comprising said particles of copper and silver, said powder comprising an amount of less than 5 % by volume of silver particles relative to the total volume of said powder,
iii) a flash sintering step at a temperature of no more than 600 °C to obtain a composite solid mass, and
iv) at least one cold drawing step to form the composite solid mass of step iii),

8. The method according to claim 7, **characterized in that** the non-solvent medium at step i) is chosen from among alcohols, water, ketones and one of the mixtures thereof.

9. The method according to claim 7 or 8, **characterized in that** the micrometric particles of copper have at least one of their dimensions ranging from 0.5 to 20 µm.

10. The method according to any of claims 7 to 9, **characterized in that** the micrometric or sub-micrometric particles of silver are filiform particles having:
- a length (L'_{Ag}) extending in a main direction of elongation,
- two dimensions (D'_{Ag1}) and (D'_{Ag2}) called orthogonal dimensions extending in two transverse directions orthogonal to each other and orthogonal to said main direction of elongation, said orthogonal dimensions (D'_{Ag1}), D'_{Ag2}) being less than said length (L'_{Ag}), and
- two ratios (F'_{Ag1}) and (F'_{Ag2}) called form factors between said length (L'_{Ag}) and each of the two orthogonal dimensions (D'_{Ag1}) and (D'_{Ag2}), and
being **characterized by** at least one of the following characteristics:
- the two orthogonal dimensions (D'_{Ag1}, D'_{Ag2}) of the filiform particles range from 50 nm to 400 nm,
- the length (L'_{Ag}) ranges from 1 µm to 150 µm,
- the form factors (F'_{Ag1}, F'_{Ag2}) are greater than or equal to 75.

11. The method according to any of claims 7 to 10, **characterized in that** step iii) is performed at a temperature ranging from 375 to 525 °C.

12. The method according to any of claims 7 to 10, **characterized in that** the composite solid mass obtained after step iii) has relative density ranging from 85 to 97 %.

13. The method according to any of claims 8 to 13, **characterized in that** it further comprises a step ii') to reduce the composite powder dried at step ii), in the presence of dihydrogen.

14. Use of a solid composite material such as defined in any of claims 1 to 6 as electrical conductor, as conductor for continuous or pulsed field magnets, in the field of intense field installations, or in the field of industrial electromagnetic forming.
